# EUROPÄISCHE PATENTSCHRIFT

(11) **EP 0 817 873 B1**
(45) Veröffentlichungstag und Bekanntmachung des Hinweises auf die Patenterteilung: **06.05.1999**
(21) Anmeldenummer: 96908070.4
(22) Anmeldetag: 19.03.1996
(51) Int. Cl.: D01D 5/06, D01F 2/00

(54) **VERFAHREN ZUM HERSTELLEN VON CELLULOSISCHEN FASERN**
METHOD OF PRODUCING CELLULOSE FIBRES
PROCEDE DE PRODUCTION DE FIBRES CELLULOSIQUES

(30) Priorität: 31.03.1995 DE 19512053
(43) Veröffentlichungstag der Anmeldung: 14.01.1998
(73) Patentinhaber: Akzo Nobel N.V., 6824 BM Arnhem (NL)
(72) Erfinder: FRISCHMANN, Günter, D-64404 Bickenbach (DE)
(74) Vertreter: Fett, Günter
(86) Internationale Anmeldenummer: EP9601173
(87) Internationale Veröffentlichungsnummer: WO9630566

(56) Entgegenhaltungen:
- EP-A- 0 172 001
- EP-A- 0 574 870
- DE-A- 4 409 609
- PATENT ABSTRACTS OF JAPAN vol. 009, no. 096 (C-278), 25.April 1985 & JP,A,59 228012 (ASAHI KASEI KOGYO KK), 21.Dezember 1984,

## Beschreibung

Die Erfindung betrifft ein Verfahren zur Herstellung von cellulosischen Fasern durch Extrudieren einer gelöste Cellulose enthaltenden Spinnlösung in ein gasförmiges Medium über eine vorbestimmte Gasstrecke, anschließendem Eintauchen in und Führen durch ein Koagulationsbad über eine vorbestimmte Koagulationsstrecke, Verstrecken der erhaltenen Cellulosefasern und Aufwickeln.

Ein derartiges Verfahren ist beispielsweise aus DE-A-4409609 bekannt. Die Spinnlösung wird nach dem Durchlaufen der GasStrecke in ein stehendes Koagulationsbad eingetaucht, welches dann zusammen mit der Spinnlösung beschleunigt wird. Die Beschleunigung des Koagulationsbades erfolgt über einen nach unten konisch sich verjüngenden Spinntrichter. Ein solcher Spinntrichter hat den Nachteil, daß das Anspinnen der Spinnlösung große Probleme bereitet. Die erreichbare Wickelgeschwindigkeit liegt gemäß der Beispiele bei maximal 150 m/min, sodaß dieses bekannte Verfahren nicht besonders wirtschaftlich ist.

Ein weiteres derartiges Verfahren ist aus JP-A-61-19805 bekannt, bei dem wiederum die Spinnlösung in einen Spinntrichter extrudiert wird, wobei aufgrund der Abkapselung der Gasstrecke die Gasathmosphäre, in die die Spinnlösung extrudiert wird, stark mit der Koagulationsflüssigkeit angereichert ist, wodurch in der Gasstrecke eine Vorkoagulation eintritt, was nicht immer wünschenswert ist. Bei diesem bekannten Verfahren soll die Koagulationsflüssigkeit über die Wand des Spinntrichters in einer Schicht geführt werden, wodurch sich gerade am Auftreffpunkt der Spinnlösung auf die Koagulationsflüssigkeit eine Turbulenz ergibt. Diese Turbulenz hat häufige Spinnbrüche zur Folge, sodaß dieses Verfahren nur bei sehr wenig cellulosischen Spinnlösungen zu einem stabilen Spinnprozeß führt. In den Beispielen werden zwar Wickelgeschwindigkeiten von bis zu 1500 m/min genannt. Dies wird aber durch aufwendige Anordnung mehrerer Beschleunigungstrichter erreicht, wodurch zum einen das Anspinnen und zum anderen ein stabiler Spinnprozeß erheblich erschwert wird.

Aufgabe der vorliegenden Erfindung ist es, ein weiteres Spinnverfahren zur Herstellung cellulosischer Fasern zur Verfügung zu stellen, welches wirtschaftlicher arbeitet. Insbesondere soll es die oben beschriebenen Nachteile zumindest mindern. Es soll auch ein Verfahren zur Herstellung cellulosischer Fasern zur Verfügung gestellt werden, welches auch bei Wickelgeschwindigkeiten oberhalb 1000 m/min auch bei empfindlichen cellulosischen Spinnlösungen, wie es beispielsweise bei Lösungen von Cellulose in einem Wasser enthaltenden N-Oxid eines tertiären Amins, insbesondere N-Methylmorpholin -N-oxid (NMMO), der Fall ist, einen stabilen Prozeß liefert.

Diese Aufgabe wird bei dem eingangs genannten Verfahren dadurch gelöst, daß die extrudierte Spinnlösung nach der Gasstrecke in ein auf vorbestimmte Geschwindigkeit beschleunigte, zumindest in etwa in Richtung der extrudierten Spinnlösung laminar fließendes Koagulationsbad eingeführt wird, wobei die Koagulationsflüssigkeit seitlich in den Pfad der Spinnlösung zugeführt wird und die Flußrichtung der Spinnlösung und der Koagulationsflüssigkeit über die gesamte Koagulationsstrecke zumindest in etwa parallel gehalten wird, und daß die erhaltenen Cellulosefasern beim Verlassen der Koagulationsstrecke seitlich umgelenkt und danach aufgewikkelt werden.

Die seitliche laminare Zuführung der Koagulationsflüssigkeit kann auf einfache Weise dadurch erreicht werden, daß die eine Seite eines Vorratsbehälters für die Koagulationsflüssigkeit als Überlauf ausgebildet ist, wobei der Überlauf derart ausgeformt ist, daß die Koagulationsflüssigkeit einerseits entlang der Ausformung fließt und andererseits die Koagulationsflüssigkeit von der Waagrechten in die Flußrichtung der Spinnlösung umlenkt. Diese Ausformung kann im einfachen Fall die Form eines Viertelkreises oder einer Parabel aufweisen, wobei jedoch darauf geachtet werden muß, daß vom Auslauf bis zum Übergang zur Flußrichtung der Spinnlösung eine stete Kurve gebildet ist, um zu gewährleisten, daß Turbulenzen weitgehend vermieden werden, sodaß die Spinnlösung in einen laminaren Koagulationsflüssigkeits-Strom eintauchen kann. Günstig ist es, wenn der Überlauf nach der Übergangsstelle in die Flußrichtung der Spinnlösung noch bis zum Ende der Koagulationsstrecke parallel zur Flußrichtung der Spinnlösung weitergeführt wird, wobei dann die Unterkante des Überlaufes dazu benutzt werden kann, den entstandenen cellulosischen Faden umzulenken, indem von einer seitlich versetzten Aufwickelvorrichtung der entstandene Faden über die untere Kante des Überlaufes gezogen wird.

Das erfindungsgemäße Verfahren eignet sich zur Herstellung von Fasern, wobei unter dem Begriff Fasern Monofilamente, Multifilamentfäden, aber auch Hohlfäden verstanden werden. Das Verfahren ist gleichermaßen auch zur Herstellung von porösen Fasern geeignet. Die Fasern können runden Querschnitt, aber auch profilierten Querschnitt aufweisen.

Die erfindungsgemäße Herstellung cellulosischer Fasern gelingt vorzüglich, wenn die Koagulationsflüssigkeit einseitig der Spinnlösung in einer konstanten Schichtdicke im Bereich von 1,0 bis 5 mm zugeführt wird. Hierbei ist es von besonderem Vorteil, wenn die Schichtdicke etwa 1 bis 3 mal so dick eingestellt wird wie der größte Durchmesser der extrudierten Spinnlösung. Bei dem oben näher beschriebenen Überlauf, kann die Schichtdicke besonders einfach dadurch gewährleistet werden, wenn man dem Vorratsbehälter für die Koagulationsflüssigkeit eine solche Menge an Koagulationsflüssigkeit zuführt, daß sich am tangentialen Auslauf auf dem Überlauf die gewünschte Schichtdicke einstellt. Natürlich muß hierbei dafür gesorgt werden, daß die Koagulationsflüssigkeit dem Vorratsbehälter zumindest beruhigt, ohne Turbulenzen im Vorratsbehälter zu verursachen, zugeführt wird. Die Mittel, die hierzu erforderlich sind, sind dem Fachmann hinreichend bekannt und brauchen insofern nicht näher erläutert werden.

Bei dem erfindungsgemäßen Verfahren ist es empfehlenswert, wenn die Geschwindigkeit der Koagulationsflüssigkeit am Eintauchpunkt der Spinnlösung auf einen Wert zwischen 30 bis 200 m/min, vorzugsweise zwischen 50 und 80 m/min, eingestellt wird, wobei die Herstellung der cellulosischen Fasern dann besonders gut gelingt, wenn die Koagulationsstrecke auf eine Länge von 0,5 bis 8 cm, bevorzugt auf eine Länge von 1 bis 4 cm, eingestellt wird.

Die Geschwindigkeit am Eintauchpunkt läßt sich bei dem oben näher beschriebenen Verfahren durch den Höhenunterschied zwischen dem Flüssigkeitsspiegel im Vorratsbehälter und dem Eintauchpunkt der Spinnlösung, dem Punkt, an dem der Überlauf in die Flußrichtung der Spinnlösung übergeht, bestimmen. Die am Eintauchpunkt herrschende Geschwindigkeit bestimmt sich dann aus der Wurzel aus dem Produkt aus zwei mal Erdbeschleunigung mal Höhenunterschied (die mit sich selbst multiplizierte Geschwindigkeit entspricht also dem Produkt aus zwei mal Erdbeschleunigung multipliziert mit dem Höhenunterschied). Wird ein solcher Überlauf verwendet, wird die Koagulationsstrecke in einfacher Weise über die Strecke des Überlaufs bestimmt, die sich zwischen dem Eintauchpunkt und der Unterkante des Überlaufs ergibt.

Um die Koagulationsflüssigkeit am Ausgang der Koagulationsstrecke besonders gut von dem entstandenen cellulosischen Faden zu entfernen, hat es sich besonders bewährt, wenn die koagulierten Cellulosefasern in einem Wickel zwischen 45 und 60° zur Flußrichtung der Koagulationsflüssigkeit nach der Koagulationsstrecke umgelenkt werden. Es empfiehlt sich hierbei, die erhaltenen Cellulosefasern plötzlich aus der Flußrichtung der Koagulationsflüssigkeit nach der Koagulationsstrecke umzulenken. Plötzlich im Sinne der vorliegenden Erfindung bedeutet, daß der Weg der erhaltenen Fasern in einem sehr kurzen Bereich, der lediglich wenige Millimeter umfaßt, ihre Bewegungsrichtung ändern. Hierzu ist es von Vorteil, wenn die erhaltenen Cellulosefasern nach der Koagulationsstrecke derart plötzlich aus der Flußrichtung der Koagulationsflüssigkeit umgelenkt werden, daß sie im Umlenkbereich einen Radius von 0,2 bis 2 mm, bevorzugt einen Radius zwischen 0,3 und 1 mm, bilden. Dies kann bei dem oben erwähnten Überlauf dadurch erreicht werden, daß die Unterkante des Überlaufes mit einem entsprechenden Radius versehen wird.

Für eine Lösung von Cellulose in einem Wasser enthaltenden N-Oxid eines tertiären Amins, insbesondere von N-Methylmorpholin -N-oxid (NMMO), als Spinnlösung hat sich das erfindungsgemäße Verfahren als besonders vorteilhaft herausgestellt.

Die Erfindung wird anhand einer Figur und anhand der nachfolgenden Beispielen näher erläutert.

In der schematischen Figur ist mit 1 eine Spinndüse dargestellt, aus welcher eine Spinnlösung 2 in ein Gas, beispielsweise Umgebungsluft gesponnen wird, welche dann in eine nach unten strömende Koagulationsflüssigkeit eintaucht und in dieser bis zum Ablenkpunkt 4 verbleibt, wonach der inzwischen koagulierte Faden 5 in Richtung der Aufwicklung 6 plötzlich umgelenkt wird und danach über die Aufwickelvorrichtung 6, beispielsweise auf eine nicht extra dargestellte, sich auf der Aufwicklung befindliche Spule, aufgewickelt wird. Bei der plötzliche Umlenkung an der Umlenkstelle 4 fließt der weitaus überwiegende Teil der Koagulationsflüssigkeit nach unten weiter (siehe Strom 10 mit Pfeil), sodaß vom Faden 5 zumindest überwiegend die Koagulationsflüssigkeit entfernt ist. Es hat sich hierbei herausgestellt, daß es günstig ist, wenn der Faden unter einem Winkel, der sich zwischen dem Strom 10 und dem Faden 5 ergibt, von 45 und 60 ° abgezogen wird.

Für die Koagulationsflüssigkeit 7 ist ein Vorratsbehälter 8 vorgesehen, in den über nicht gezeigte Mittel eine konstante Menge an Koagulationsflüssigkeit möglichst turbulenzfrei zugeführt wird. Zur Erreichung des möglichst laminaren Stromes der Koagulationsflüssigkeit 7/3 am Eintauchpunkt ist der Vorratsbehälter 8 der Koagulationsflüssigkeit 7 zur Flußrichtung der Spinnlösung 2 hin über einen Überlauf 9 begrenzt, wobei durch die ständige und konstante Zugabe von Koagulationsflüssigkeit 7 in den Vorratsbehälter 8 sich eine bestimmte Dicke des zur Spinnlösung 2 fließenden, zumindest überwiegend laminaren Koagulationsflüssigkeits-Stromes einstellt. Die Bestimmung der Geschwindigkeit, die die Koagulationsflüssigkeit am Eintauchpunkt der Spinnlösung 2 aufweist, ergibt sich über den Höhenunterschied h zwischen Flüssigkeitsspiegel der Koagulationsflüssigkeit 7 im Vorratsbehälter 8 und dem Übergang der Kurve des Überlaufs 9 in die senkrechte Anordnung. Wie schon erwähnt errechnet sich die Geschwindigkeit der Koagulationsflüssigkeit am Eintauchpunkt über die Wurzel aus dem Produkt aus zwei mal Erdbeschleunigung mal Höhenunterschied h.

Nachfolgend wird die Erfindung anhand von Vergleichsbeispielen und erfindungsgemäßen Beispielen näher erläutert.

### Beispiele

Die eingesetzte Spinnlösung enthält in allen Beispielen 15% Cellulose, 10% Wasser und 75% NMMMO, welche aus Zellstoff V65, zu beziehen von Buckeye auf die für die Herstellung von NMMO-Spinnlösungen bekannte Weise hergestellt wurde. Die auf einer Temperatur von 120 °C gehaltene Spinnlösung wurde in Luft gesponnen. Der Düsenlochdurchmesser der verwendeten Spinndüse betrug 200 µm, wobei der in der Tabelle angegebene Massenstrom m durch die Spinndüse extrudiert wurde. Die Spinnlösung tauchte nach einer Gasstrecke von 18 cm in ein Koagulationsbad ein und wurde am Ende des Bades unter einem Winkel von 60 ° zur eigentlichen Fließrichtung der Spinnlösung in Richtung einer Aufwickelvorrichtung abgezogen und dort bei einer Geschwindigkeit vₛₚ des Fadens aufgewickelt, die so ausgewählt wurde, daß der Faden ohne zu brechen, aufgewickelt werden konnte. Es handelt sich also bei Vₛₚ jeweils um die maximal mögliche Aufwickelgeschwindigkeit, bei der bei der Herstellung der Fäden noch kein Bruch auftrat. Bei den Beispielen 1 bis 3 (Vergleichsbeispiele) wurde ein stehendes Fällbad eingesetzt (Geschwindigkeit der Fällbadflüssigkeit am Eintauchpunkt entspricht u_{E} = 0 m/min), während bei den Beispielen 4 bis 6 die in der Figur beschriebene Vorrichtung zum Einsatz kam, wobei die Geschwindigkeit u_{E} am Eintauchpunkt der Spinnlösung in die Koagulationsflüssigkeit herrschte. Die weiteren Prozeßdaten und Ergebnisse sind in der nachfolgenden Tabelle zusammengefaßt.

**Tabelle**

| Beispiel | | 1 | 2 | 3 | 4 | 5 | 6 | 7 | 8 |
|---|---|---|---|---|---|---|---|---|---|
| m | g/h | 27,5 | 34,2 | 49,1 | 88,4 | 35,3 | 37,0 | 43,2 | 57,6 |
| u_{E} | m/min | 0 | 0 | 0 | 0 | 60 | 60 | 60 | 60 |
| vₛₚ | m/min | 850 | 950 | 990 | 850 | 1210 | 1200 | 1200 | 1200 |
| Titer | dtex | 0,81 | 0,9 | 1,24 | 2,6 | 0,73 | 0,77 | 0,9 | 1,2 |

Aus den Beispielen geht hervor, daß bei Anwendung des Erfindungsgemäßen Verfahrens mit deutlich höherer Aufwickelgeschwindigkeit gearbeitet werden kann als bei Verwendung eines herkömmlichen stehenden Fällbades.

## Patentansprüche

1. Verfahren zur Herstellung von cellulosischen Fasern durch Extrudieren einer gelöste Cellulose enthaltenden Spinnlösung (2) in ein gasförmiges Medium über eine vorbestimmte Gasstrecke, anschließendem Eintauchen in und Führen durch ein Koagulationsbad über eine vorbestimmte Koagulationsstrecke, Verstrecken der erhaltenen Cellulosefasern (5) und Aufwickeln, dadurch gekennzeichnet, daß die extrudierte Spinnlösung (2) nach der Gasstrecke in ein auf vorbestimmte Geschwindigkeit beschleunigte, zumindest in etwa in Richtung der extrudierten Spinnlösung (2) laminar fließendes Koagulationsbad eingeführt wird, wobei die Koagulationsflüssigkeit (7) seitlich in den Pfad der Spinnlösung zugeführt wird und die Flußrichtung der Spinnlösung (2) und der Koagulationsflüssigkeit (3) über die gesamte Koagulationsstrecke zumindest in etwa parallel gehalten wird, und daß die erhaltenen Cellulosefasern (5) beim Verlassen der Koagulationsstrecke seitlich umgelenkt und danach aufgewickelt werden.

2. Verfahren nach Anspruch 1, dadurch gekennzeichnet, daß die Koagulationsflüssigkeit (7) einseitig der Spinnlösung (2) in einer konstanten Schichtdicke im Bereich von 1,0 bis 5 mm zugeführt wird.

3. Verfahren nach Anspruch 2, dadurch gekennzeichnet, daß die Schichtdicke etwa 1 bis 3 mal so dick eingestellt wird wie der größte Durchmesser der extrudierten Spinnlösung (2).

4. Verfahren nach einem oder mehreren der Ansprüche 1 bis 3, dadurch gekennzeichnet, daß die Geschwindigkeit der Koagulationsflüssigkeit (3) am Eintauchpunkt der Spinnlösung (2) auf einen Wert zwischen 30 bis 200 m/min eingestellt wird.

5. Verfahren nach Anspruch 4, dadurch gekennzeichnet, daß die Geschwindigkeit der Koagulationsflüssigkeit (3) auf einen Wert zwischen 50 und 80 m/min eingestellt wird.

6. Verfahren nach einem oder mehreren der Ansprüche 1 bis 5, dadurch gekennzeichnet, daß die Koagulationsstrecke auf eine Länge von 0,5 bis 8 cm eingestellt wird.

7. Verfahren nach Anspruch 6, dadurch gekennzeichnet, daß die Koagulationsstrecke auf eine Länge von 1 bis 4 cm eingestellt wird.

8. Verfahren nach einem oder mehreren der Ansprüche 1 bis 7, dadurch gekennzeichnet, daß die koagulierten Cellulosefasern (5) in einem Wickel zwischen 45 und 60 °C zur Flußrichtung der Koagulationsflüssigkeit (3, 10) nach der Koagulationsstrecke umgelenkt werden.

9. Verfahren nach einem oder mehreren der Ansprüche 1 bis 8, dadurch gekennzeichnet, daß die erhaltenen Cellulosefasern (5) plötzlich aus der Flußrichtung der Koagulationsflüssigkeit (3) nach der Koagulationsstrecke umgelenkt werden.

10. Verfahren nach einem oder mehreren der Ansprüche 1 bis 9, dadurch gekennzeichnet, daß die erhaltenen Cellulosefasern (10) nach der Koagulationsstrecke derart plötzlich aus der Flußrichtung der Koagulationsflüssigkeit (3) umgelenkt werden, daß sie im Umlenkbereich einen Radius von 0,2 bis 2 mm bilden.

11. Verfahren nach Anspruch 10, dadurch gekennzeichnet, daß ein Radius zwischen 0,3 und 1 mm eingestellt wird.

12. Verfahren nach einem oder mehreren der Ansprüche 1 bis 11, dadurch gekennzeichnet, daß als Spinnlösung eine Lösung von Cellulose in einem Wasser enthaltenden N-Oxid eines tertiären Amins, insbesondere N-Methylmorpholin -N-oxid (NMMO), verwendet wird.

## Claims

1. A process for manufacturing cellulose fibers by extrusion of a spinning solution, containing dissolved cellulose, into a gaseous medium through a predetermined gas zone, with subsequent immersion in and guidance through a coagulation bath over a predetermined coagulation zone, drawing the cellulose fibers obtained and winding them up, characterized in that after the gas zone the extruded spinning solution is immersed in a coagulation bath accelerated to a predetermined velocity and flowing laminarly at least approximately in the direction of the extruded spinning solution, whereby the coagulation liquid is fed laterally into the path of the spinning solution and the flow direction of the spinning solution and the coagulation liquid is kept at least approximately parallel throughout the entire coagulation zone, and in that the cellulose fibers obtained are laterally deflected upon leaving the coagulation zone and then wound up.

2. Process according to Claim 1, characterized in that the coagulation liquid is fed into the spinning solution from one side with a constant stream depth ranging from 1.0 to 5 mm.

3. Process according to Claim 2, characterized in that the stream depth is adjusted to approximately 1 to 3 times the largest diameter of the extruded spinning solution.

4. Process according to one or more of Claims 1 to 3, characterized in that the velocity of the coagulation liquid at the immersion point of the spinning solution is adjusted to a value between 30 and 200 m/min

5. Process according to Claim 4, characterized in that the velocity of the coagulation liquid is adjusted to a value between 50 and 80 m/min

6. Process according to one or more of Claims 1 to 5, characterized in that the coagulation zone is adjusted to a length of 0.5 to 8 cm.

7. Process according to Claim 6, characterized in that the coagulation zone is adjusted to length of 1 to 4 cm.

8. Process according to one or more of Claims 1 to 7, characterized in that the coagulated cellulose fibers are deflected after the coagulation zone at an angle between 45° and 60° to the flow direction of the coagulation liquid.

9. Process according to one or more of Claims 1 to 8, characterized in that after the coagulation zone the cellulose fibers obtained are abruptly deflected from the flow direction of the coagulation liquid.

10. Process according to one or more of Claims 1 to 9, characterized in that after the coagulation zone the cellulose fibers obtained are abruptly deflected from the flow direction of the coagulation liquid in such a way that they form a radius of 0.2 to 2 mm in the deflection area.

11. Process according to Claim 10 characterized in that a radius between 0.3 and 1 mm is adjusted.

12. Process according to one or more of Claims 1 to 11, characterized in that a solution of cellulose in a water-containing N-oxide of a tertiary amine, particularly N-methylmorpholine-N-oxide (NMMO), is used as a spinning solution.

## Revendications

1. Procédé de fabrication de fibres cellulosiques consistant à extruder, dans un milieu gazeux et sur une distance prédéterminée, une solution de filage (2) contenant de la cellulose dissoute, puis à l'immerger dans un bain coagulant et la faire passer par ce bain sur une distance de coagulation prédéterminée, à étirer les fibres de cellulose obtenues (5) et à les embobiner, lequel procédé est caractérisé par le fait que la solution de filage (2) extrudée, après avoir traversé la zone de gaz, est introduite dans un bain de coagulation à écoulement laminaire, s'écoulant à une vitesse prédéterminée et au moins à peu près parallèlement à la solution de filage (2) extrudée, le liquide de coagulation (7) arrivant latéralement dans le trajet de la solution de filage, et la direction d'écoulement de la solution de filage (2) et celle du liquide de coagulation (3) étant maintenues au moins à peu près parallèles sur la totalité de la zone de coagulation, et par le fait que les fibres de cellulose obtenues (5), lorsqu'elles quittent la zone de coagulation, sont déviées latéralement puis embobinées.

2. Procédé selon la revendication 1, caractérisé par le fait que le liquide de coagulation (7) arrive unilatéralement au niveau de la solution de filage (2) avec une épaisseur de couche comprise entre 1,0 et 5 mm.

3. Procédé selon la revendication 2, caractérisé par le fait que l'épaisseur de la couche est ajustée de manière à être de 1 à 3 fois plus importante que le plus grand diamètre de la solution de filage extrudée (2).

4. Procédé selon une ou plusieurs des revendications 1 à 3, caractérisé par le fait que la vitesse d'écoulement du liquide de coagulation (3) au point d'immersion de la solution de filage (2) est ajustée à une valeur comprise entre 30 et 200 m/min.

5. Procédé selon la revendication 4, caractérisé par le fait que la vitesse d'écoulement du liquide de coagulation (3) est ajustée à une valeur comprise entre 50 et 80 m/minute.

6. Procédé selon une ou plusieurs des revendications 1 à 5, caractérisé par le fait que la longueur de la zone de coagulation est ajustée à une valeur comprise entre 0,5 et 8 cm.

7. Procédé selon la revendication 6, caractérisé par le fait que la longueur de la zone de coagulation est ajustée à une valeur comprise entre 1 et 4 cm.

8. Procédé selon une ou plusieurs des revendications 1 à 7, caractérisé par le fait que les fibres de cellulose coagulées (5) sont déviées, en aval de la zone de coagulation, d'un angle compris entre 45 et 60 ° par rapport à la direction d'écoulement du liquide de coagulation (3, 10).

9. Procédé selon une ou plusieurs des revendications 1 à 8, caractérisé par le fait que les fibres de cellulose obtenues (5) sont déviées, en aval de la zone de coagulation, abruptement de la direction d'écoulement du liquide de coagulation (3).

10. Procédé selon une ou plusieurs des revendications 1 à 9, caractérisé par le fait que les fibres de cellulose obtenues (10), en aval de la zone de coagulation, sont déviées abruptement de la direction d'écoulement du liquide de coagulation (3) de manière à former, dans la zone de déviation, une courbure d'un rayon de 0,2 à 2 mm.

11. Procédé selon la revendication 10, caractérisé par le fait que ledit rayon est ajusté à une valeur comprise entre 0,3 et 1 mm.

12. Procédé selon une ou plusieurs des revendications 1 à 11, caractérisé en ce que l'on utilise comme solution de filage une solution de cellulose dans un N-oxyde d'une amine tertiaire, en particulier de N-oxyde de N-méthylmorpholine (NMMO), contenant de l'eau.
